# FASCICULE DE BREVET EUROPEEN

(11) **EP 0 377 344 B1**
(45) Date de publication et mention de la délivrance du brevet: **09.06.1993**
(21) Numéro de dépôt: 89400014.0
(22) Date de dépôt: 03.01.1989
(51) Int. Cl.: B24B 1/00, B44C 1/22

(54) **Procédé de traitement superficiel de finition des matières susceptibles de polissage**
Verfahren zur Oberflächen-Endbearbeitung von polierfähigen Materialien
Method for the superficial finishing treatment of materials capable of being polished

(43) Date de publication de la demande: 11.07.1990
(73) Titulaire: Sevilla, Joseph, F-19360 Malemort (FR)
(72) Inventeur: Sevilla, Joseph, F-19360 Malemort (FR)
(74) Mandataire: Schmitt, John

(56) Documents cités:
- GB-A- 487
- US-A- 1 431 917
- US-A- 2 875 543
- PATENT ABSTRACTS OF JAPAN, vol. 9, no. 206 (M-406)[1929], 23 août 1985; & JP-A-60 67 060 (BIKOU GIKEN K.K.) 17-04-1985

## Description

L'invention a pour objet un procédé de traitement superficiel de finition des matières dont la surface est susceptible de polissage.

Le mot polissage est employé ici pour désigner les opérations par lesquelles la surface d'une matière est travaillée à l'aide d'outils ou de poudres abrasives qui laissent des traces sur cette surface.

L'emploi de poudres abrasives de plus en plus fines pour le polissage d'une surface est connu depuis longtemps. Les premiers miroirs ont été réalisés de cette façon sur des surfaces métalliques faciles à polir comme le cuivre, par exemple. Toutefois, le but d'un tel polissage, dit de qualité miroir , est que l'outil ou l'abrasif de polissage utilisé ne laisse pas de traces visibles à l'oeil nu.

On sait aussi que, inversement, on peut réaliser un polissage moins poussé d'une surface en y laissant volontairement des traces de polissage, soit pour dissimuler un état de surface ou un état géométrique non totalement satisfaisants , soit simplement comme procédé technique pour la réalisation d'un motif décoratif.

L'invention se situe dans ce domaine technique que l'on peut appeler celui du polissage à traces visibles. Les polissages de ce genre connus jusqu'à présent peuvent être classés dans deux catégories:
- la catégorie du polissage à traits rectilignes parallèles qui ont tous une même direction sur la totalité de la surface polie,
- la catégorie du polissage à traits circulaires réalisés sous forme de nombreux cercles qui se recouvrent partiellement afin de couvrir ensemble la totalité de la surface polie, comme décrit dans le brevet GB-A-487.

L'invention a pour but principal d'apporter un procédé de polissage à traces visibles d'une surface sur laquelle apparaissent des zones polies de grandeurs et de configurations quelconques déterminées, directement adjacentes les unes les autres, dans lesquelles les traces visibles ont au moins une direction générale déterminée dans chaque zone mais ont des directions générales nettement différentes entre les zones voisines, lesdites zones étant sans plage de séparation perceptible entre elles.

Avant l'exécution d'une opération de polissage à traces visibles sur différentes zones limitées adjacentes d'une surface ayant des dimensions plus grandes que celles de chacune desdites zones et ayant un état initial, selon l'invention on couvre cette surface en dehors d'une première zone d'un cache ayant une épaisseur qui est au plus de 40 µm, on fait adhérer ce cache à la surface à l'aide d'un moyen convenable, on polit ladite première zone en y faisant apparaître des traces visibles ayant une première direction générale, on retire le cache, on couvre ensuite cette première zone déjà polie et une partie du reste de la surface de la même façon à l'aide d'un cache en laissant dégagée une deuxième zone à polir adjacente à la première zone, on polit cette deuxième zone en y faisant apparaître des traces visibles ayant une deuxième direction générale, on continue en répétant ce processus autant de fois que l'on veut obtenir sur ladite surface des zones polies à traces visibles à directions générales différentes entre lesquelles on ne voit pas de plage de séparation perceptible à l'oeil.

L'épaisseur de 40 µm du cache utilisé est une valeur critique à partir de laquelle on commence à discerner entre les zones voisines à traces visibles orientées différemment une plage de séparation ; celle-ci est une plage de très faible largeur où la surface soumise au polissage conserve son état initial. Plus l'épaisseur du cache est accrue à partir de 40 µm, plus la place de séparation devient large et visible.

Le polissage à traces visibles parallèles s'éxécute par une opération, couramment appelée brossage, pour laquelle on se sert d'un support mécanique et d'un abrasif capable de rayer la surface travaillée. Pendant l'opération le cache est soumis à l'action de l'abrasif de la même façon que la surface travaillée, Il est donc nécessaire de se servir d'un cache qui résiste à l'abrasion au moins pendant la durée de l'opération. Une épaisseur du cache inférieure à 40 µm peut être choisie lorsque la matière qui constitue ce cache est suffisamment résistante.

Un feuillard métallique mince, d'une épaisseur de 30 µm à 40 µm par exemple, peut être utilisé pour constituer un cache conforme à l'invention. Si le métal est de l'acier trempé et si la matière dont la surface est travaillée est magnétisable, comme certaines nuances d'acier inoxydable, le cache peut être tenu en place sur une zone à protéger par attraction magnétique à travers la matière travaillée.

En général, il est préférable de se servir d'un adhésif pour faire tenir le cache sur la partie de la surface qui doit être protégée. On trouve dans le commerce des feuilles de faible épaisseur, en différentes matières (métal ou matière métallisée ou matière plastique) garnies sur une face d'une couche de matière adhésive. Ces feuilles conviennent bien pour la mise en oeuvre du procédé de l'invention. En variante, on peut déposer soi-même sur une surface du cache un adhésif suffisamment résistant, par example du type cyanoacrylate. Il y a lieu de tenir compte que l'épaisseur de la couche d'adhésif fait partie de la valeur de l'épaisseur mentionnée plus haut.

D'autres moyens équivalents peuvent servir à faire tenir le cache sur la surface à protéger. Quand la pièce travaillée est poreuse (par example traversée par une multitude de petits trous) on peut faire tenir le cache par une dépression suffisante réalisée à travers cette pièce. Dans certaines circonstances, il est possible, principalement quand le cache est métallique, de le faire tenir sur la surface à protéger en le plaquant contre celle-ci à l'aide de moyens mécaniques de serrage et de maintien.

Des considérations économiques peuvent intervenir aussi dans le choix du cache. Quand on tient compte du prix, le cache préféré est un cache en matière plastique, généralement en polyester, couvert d'un adhésif sur une face et métallisé sur la face opposée, par une couche de chrome qui lui procure la résistance désirée à l'abrasion. On trouve dans le commerce un cache de ce type, vendu sous la dénomination FASCAL, d'une épaisseur de 25 microns. Un tel cache en polyester métallisé à l'aide d'une couche de chrome convient parfaitement à l'application du procédé de l'invention. Son bord qui limite la zone travaillée par brossage à traces visibles supporte, sans être détériorée, 400 à 500 passages du moyen abrasif utilisé, avec une force pressante manuelle de plusieurs daN.

Le polissage à traces visibles s'effectue à l'aide de tout moyen convenable approprié à la nature de la matière travaillée. On peut employer des brosses métalliques ou des feuilles pour polissage vendues dans le commerce composée d'un support souple en papier, en tissu, en polyester, etc... sur une face duquel a été fixée une poudre abrasive en oxyde d'aluminium, en oxyde de zirconium, en mélange de ces deux oxydes, en carbone de silicium, ou une poudre d'émeri, de corindon, de diamant... On trouve aussi dans le commerce des tampons de polissage constitués par un bloc ou une feuille de matière souple analogue à une éponge portant sur une face une couche d'alumine ou de carbure de silicium, par example le produit de ce genre vendu sous l'appellation "scotch-brit" convient bien pour la mise en oeuvre du procédé de l'invention.

Pour bien faire comprendre l'invention, on donnera maintenant des explications plus détaillées en se reportant au dessin annexé dans lequel :
- la figure 1 est une vue en coupe à grande échelle d'un cache qui adhère à une surface soumise au polissage selon le procédé de l'invention,
- la figure 2 est un graphique qui montre l'influence de l'épaisseur du cache sur la largeur de la plage de séparation existante entre deux zones polies à traces visibles, la force exercée pendant le polissage ayant été inférieure à 1 daN,
- la figure 3 est un graphique analogue à celui de la figure 1, mais la force exercée pendant le polissage ayant été comprise entre 3 et 4 daN,
- la figure 4 est un exemple d'une surface traitée conformément au procédé de l'invention pour y faire apparaître un motif décoratif,
- les figures 5 et 6 sont deux exemples supplémentaires de l'application du procéde de l'invention.

La figure 1 montre une plaque métallique 1 qui a une surface 2 sur laquelle on veut réaliser un motif décoratif en utilisant le procédé de l'invention. Pour protéger une zone 3 de la surface qui ne doit pas être modifiée au cours d'une opération, on couvre cette zone 3 à l'aide d'un cache 4 ayant une épaisseur totale e. Cette épaisseur e comprend l'épaisseur d'une couche d'adhésif 5, celle d'un support en polyester 6 et celle d'une couche de chrome 7. Cette dernière confère au cache 4 la résistance superficielle nécessaire à l'abrasion. Le cache 4 se termine par un bord 8 qui limite une zone travaillée 9 de la surface 2. On effectue le polissage à traits visibles parallèles de la zone travaillée 9 à l'aide d'une feuille de "scotch-brit" 10 couverte sur une face d'une couche abrasive 11 d'oxyde d'aluminium.

On donne à la zone travaillée 9 l'apparence désirée en appuyant la feuille abrasive 10 contre la surface 2 comme indiqué par une flèche F1 et en la déplaçant alternativement dans des sens opposés indiqués par une flèche double F2 ; ces mouvements alternés peuvent être au nombre de 20 à 30 par exemple. Pendant leur exécution la feuille abrasive 10 franchit le bord 8 du cache 4 et "monte" sur ce dernier. Le bord 8 et la face supérieure du cache 4 doivent résister sans altération à l'abrasion jusqu'à la fin de ces mouvements alternés. Ces derniers font apparaitre des traces de rayures parallèles dans la zone découverte travaillée 9 de la surface 2.

Du fait de l'épaisseur du cache 4 quand la feuille abrasive 10 "monte" sur ce dernier en franchissant le bord 8, la couche abrasive 11 quitte le contact de la surface 2 avant d'avoir atteint le bord 8. Il existe donc le long du bord 8 du cache 4 une plage 12 non travaillée, conservant l'apparence initiale de la surface 2. Cette plage 12 a une largeur ℓ dont la valeur dépend principalement de l'épaisseur du cache 4 et secondairement de la force exercée sur la feuille abrasive 10 dans le sens de la flèche F1.

Les graphiques 2 et 3 montrent plus exactement l'influence sur la largeur ℓ d'une part de l'épaisseur totale e du cache 4, d'autre part de la force F1. Sur ces deux graphiques l'épaisseur e est indiquée en abcisses en microns et la largeur ℓ en ordonnées en mm.

La figure 2 se rapporte au cas où la force F1 a une valeur ne dépassant pas 1 daN. Avec des épaisseurs du cache 4 de 25 à 40 microns la largeur ℓ de la plage 12 est nettement inférieure à 0,1 et indiscernable à l'oeil nu. Avec une épaisseur de 40 microns du cache 4, la plage 12 a une largeur ℓ qui dépasse à peine 0,15mm : elle commence à pouvoir être distinguée à l'oeil nu mais elle est encore peu discernable surtout avec un recul de quelques mètres. A mesure que l'épaisseur du cache 4 augmente la largeur ℓ devient de plus en plus nettement visible pour atteindre 0,4 mm à une épaisseur de 55 microns ; 0,9 mm à une épaisseur de 60 microns ; 1 mm à une épaisseur de 75 microns ; 1,3 mm à une épaisseur de 100 microns.

Le graphique de la figure 3 est analogue à celui de la figure 2 mais la force d'appui en sens F1 de la feuille abrasive 10 était de 3 à 4 daN.

L'accroissement de la force a pour effet de réduire la largeur ℓ de la plage 12. Avec une épaisseur de 40 microns la largeur ℓ ne dépasse pas 0,1 mm ; les valeurs maximales suivantes ont été trouvées :

| épaisseur e en microns | largeur ℓ en mm |
|---|---|
| 50 | 0,3 |
| 55 | 0,4 |
| 60 | 0,8 |
| 75 | 0,9 |
| 100 | 1,1 |

En pratique, on observe que les points précis d'interruption des traces parallèles à proximité du bord 8 du cache 4 ne se trouvent pas sur une ligne exactement parallèle à ce bord 8. La valeur de la largeur ℓ fluctue donc dans une bande de valeurs comme les graphiques le montrent. Il doit être entendu aussi que les mesures faites sont forcément imprécises et que les chiffres indiqués représentent plutôt des ordres de grandeur. Néanmoins il ressort clairement des figures 2 et 3 que l'épaisseur de 40 microns du cache 4 est une limite en-dessous de laquelle on ne distingue pas de plage de séparation entre deux zones 9 travaillées dans des directions différentes et au-dessus de laquelle une plage de séparation commence à être visible. On peut donc choisir de ne pas faire apparaître une telle plage de séparation en choisissant l'épaisseur du cache 4. Plusieurs caches identiques superposés permettent d'obtenir facilement des épaisseurs multiples d'une épaisseur minimale.

Les figures 4 à 6 montrent des exemples de mise en oeuvre du procédé de l'invention. Sur la figure 4 la surface 2′ d'un bloc de matière présente six zones A, B, C, D, E, F sur lesquelles ont été réalisées des traces visibles parallèles dans des directions différentes entre des zones adjacentes, par protection successivement à l'aide de caches 4 de 25 microns d'épaisseur. Aucune plage de séparation n'apparait entre deux zones voisines A et E, A et B, par exemple, aux extrémités des traces visibles de ces zones. Il est possible de réaliser des traces croisées comme on le voit sur la plage F. La figure 5 montre que la surface 2˝ peut se trouver dans un état initial, par exemple un état poli ou un état mat, sans traces visibles, que l'on peut conserver en dehors des plages où sont réalisées des traces visibles. La figure 6 montre que les traces visibles parallèles ne sont pas nécessairement rectilignes mais qu'elles peuvent être incurvées comme sur les zones G, H, I. En outre, les traces visibles, rectilignes ou incurvées, ne sont pas obligatoirement parallèles ; elles peuvent être concourantes comme sur la zone K. Ce dernier résultat s'obtient moins facilement, il peut nécessiter l'emploi successivement d'un plus grand nombre de caches 4.

## Revendications

1. Procédé pour le polissage à l'aide d'un cache d'une surface (2,2') ayant un état initial, pour y faire apparaître des zones polies (A à F) de grandeurs et de configurations quelconques déterminées adjacentes, caractérisé en ce qu'on couvre ladite surface (2,2'), en dehors d'une première zone (A) d'un cache (4) ayant une surface couverte d'une couche de matière adhésive et la face opposée couverte d'une couche d'un métal dur résistant à l'abrasion, ledit cache ayant une épaisseur (e) choisie à une valeur allant jusqu'à 40 microns; en ce qu'on fait adhérer ce cache (4) à la surface (2) à l'aide d'un moyen convenable; en ce qu'on polit ladite première zone (A) en y faisant apparaître des traces visibles ayant une première direction générale; en ce qu'on retire le cache (4); en ce qu'on couvre ensuite cette première zone polie (A) et une partie de la surface (2) en laissant dégagée une deuxième zone (B) adjacente à la première zone (A); en ce qu'on polit cette deuxième zone (B) en y faisant apparaître des traces visibles ayant une deuxième direction générale; en ce qu'on répète ces opérations autant de fois que l'on veut obtenir sur ladite surface (2) des zones polies à traces visibles à directions générales différentes, de sorte qu'il subsiste entre elles une plage de séparation où la surface (2) conserve son état initial et ayant une largeur (1) inférieure à 0,1 mm environ, qui la rend indiscernable à l'oeil nu.

2. Procédé selon la revendication 1, caractérisé en ce que l'on emploie pour exécuter le polissage à traces visibles sur les zones (A à F) l'un des moyens suivants: brosse métallique, support souple ayant une face garnie d'une poudre abrasive.

3. Procédé selon la revendication 1, caractérisé en ce que l'on utilise pour exécuter le polissage à traces visibles une feuille en matière spongieuse ayant une face principale couverte d'une couche abrasive en oxyde d'aluminium.

## Claims

1. Method for polishing with the aid of a mask a surface (2, 2') having an initial state so as to have appear there polished zones (A to F) of any specific adjacent configurations and sizes, wherein said surface (2, 2') outside one first zone (A) is covered by a mask (4) having a surface coated by a film of an adhesive material and the opposing face coated with a film of a hard metal able to resist abrasion, said mask having a selected value with a value extending up to 40 microns, wherein this mask (4) is made to adhere to the surface (2) with the aid of a suitable device, wherein said first zone (A) is polished thus making appear there visible traces having one first general direction, wherein the mask (4) is removed, wherein this first polished zone (4) and one portion of the surface (2) are then covered, thus leaving freed one second zone (B) adjacent to the first zone (A), wherein this second zone (B) is polished thus making appear visible traces having one second general direction, wherein these operations are repeated as many times as required so as to obtain on said surface (2) polished zones with visible traces having different general directions so that between them there is a separation area where the surface (2) retains its initial state and has a width (1) of less than about 0.1 mm which renders it unable to be seen by the naked eye.

2. Method according to claim 1, wherein, so as to carry out polishing with visible traces on the zones (A to F), one of the following devices is used : a metallic brush, a flexible support having one face lined with an abrasive powder.

3. Method according to claim 1, wherein, so as to carry out polishing with visible traces, a sheet made of a porous material is used having one main face coated with an abrasive film of aluminium oxide.

## Patentansprüche

1. Verfahren zum Schleifen einer Oberfläche mit einer Abdeckung der Oberfläche (2, 2') in deren Ausgangszustand, um darauf aneinandergrenzende geschliffene Flächen (A) bis (F) beliebiger Größe und Art anzubringen, dadurch gekennzeichnet, daß die betreffende Oberfläche (2, 2') außerhalb einer ersten Fläche (A), mit einer Abdeckung (4) versehen wird, die aus einer mit Klebstoff beschichteten Unterseite und einem schleiffesten Hartmetall beschichteten Oberseite besteht, wobei diese Abdeckung eine Stärke (e) hat, deren Wert bis 40 Mikrometer ausmacht, sowie dadurch, daß diese Abdeckung (4) auf der Oberfläche (2) mit einem entsprechenden Hilfsmittel angeklebt wird, daß die erste Fläche (A) so geschliffen wird, daß sichtbare Schleifspuren mit einer bestimmten ersten Richtung gebildet werden, daß daraufhin die Abdeckung (4) entfernt und die erste Fläche (A) sowie ein weiterer Teil der Oberfläche (2) so abgedeckt wird, daß eine an die Fläche (A) angrenzende Fläche (B) freigelegt wird, daß diese zweite Fläche (B) so geschliffen wird, daß sichtbare Schleifspuren mit einer bestimmten zweiten Richtung gebildet werden, daß daraufhin diese Arbeitsschritte so oft wiederholt werden, wie auf der Oberfläche (2) sichtbare Schleifspuren in unterschiedlicher Richtung angebracht werden sollen, sodaß zwischen ihnen jeweils eine Trennfläche frei bleibt, auf der die Oberfläche (2) ihren ursprünglichen Zustand behält, wobei deren Breite (1) jedoch weniger als ca. 0,1 mm ausmacht, sodaß sie mit bloßem Auge nicht zu erkennen ist.

2. Verfahren nach Patentanspruch 1, dadurch gekennzeichnet, daß zum Anbringen der sichtbaren Schleifspuren auf den Flächen (A) bis (F) eines der nachfolgenden Hilfsmittel verwendet wird: Metallbürste, flexible Unterlage mit einer mit Schleifpulver versehenen Fläche.

3. Verfahren nach Patentanspruch 1, dadurch gekennzeichnet, daß zum Anbringen der sichtbaren Schleifspuren ein schwammgummiartiges Schleifblatt mit einer Schleifschicht aus Aluminiumoxid verwendet wird.
